# EUROPÄISCHE PATENTSCHRIFT

(11) **EP 0 303 016 B1**
(45) Veröffentlichungstag und Bekanntmachung des Hinweises auf die Patenterteilung: **16.10.1991**
(21) Anmeldenummer: 88109402.3
(22) Anmeldetag: 14.06.1988
(51) Int. Cl.: C21D 7/12

(54) **Verfahren zur Herstellung eines Druckgasbehälters aus austenitischen Stählen durch Kryoverformung**
Method of making a gas pressure vessel of austenitic stainless steel by cryogenic forming
Procédé pour fabriquer un récipient en acier austenitique pour un gaz sous pression par déformation cyrogénique

(30) Priorität: 13.08.1987 DE 3726960
(43) Veröffentlichungstag der Anmeldung: 15.02.1989
(73) Patentinhaber: MESSER GRIESHEIM GMBH, D-60314 Frankfurt (DE)
(72) Erfinder: Diehl, Werner Konrad, D-5000 Köln 41 (DE); Kesten, Martin, Dr., D-5064 Rösrath 1 (DE)

(56) Entgegenhaltungen:
- DE-A- 1 452 533
- DE-C- 2 654 702
- GB-A- 964 929
- US-A- 3 255 051
- INDUSTRIE-ANZEIGER Band 96, nR. 78, 20. september 1974, seite 1807. Essen; "Kältebehandlung von Stahl"

## Beschreibung

Die Erfindung betrifft ein Verfahren zur Herstellung eines Druckgasbehälters aus austenitischen Stählen durch Kryoverformung nach dem Oberbegriff des Anspruches 1.

Die Festigkeitseigenschaften metastabiler austenitischer Stähle können durch Kryoverformung verbessert werden, indem sie unterhalb ihrer jeweiligen Martensitumwandlungstemperatur Md oder Ms verformt werden. Md ist dabei die Temperatur, oberhalb der auch bei Verformung keine martensitische Umwandlung stattfindet, Ms ist dagegen die Temperatur, unterhalb der auch ohne Verformung die Martensitbildung einsetzt. Ein derartiges Verfahren zur Verbesserung der Festigkeitseigenschaften austenitischer Stähle ist aus der DE-PS 26 54 702 bekannt.

Da insbesondere die Ms-Temperaturen sehr niedrig liegen, verwendet man als Kühlmittel bevorzugt flüssigen Stickstoff, mit dem die Stähle, falls gewüschnt, bis auf -196°C abgekühlt werden können.

Aus der DE-OS 1 452 533 ist ferner die Anwendung dieses Verfahrens zur Herstellung hochfester Druckbehälter bekannt. Bevorzugt wird hierbei die gleichzeitige Verwendung von flüssigem Stickstoff als Kühlmittel und Druckmittel. In diesem Fall wird der zu verformende Behälter mit flüssigem Stickstoff gefüllt und mit Hilfe einer entsprechenden Kryopumpe oder durch Aufdrücken eines Gases auf den für die Verformung erforderlichen hohen Druck gebracht. Die Verwendung eines vom Kühlmittel unterschiedlichen Druckmittels wird ebenfalls genannt, erscheint jedoch zu aufwendig, beispielsweise in Form von Explosionsverformung, oder es sind unerwünschte Kondensationen aus dem Druckmittel zu erwarten, ggf. Einfrieren des Druckmittels mit übermäßigem Kälteentzug aus der Behälterwand.

In der Praxis hat sich jedoch bei der gleichzeitigen Verwendung von flüssigem Stickstoff als Kühl- und Druckmittel eine Reihe von Nachteilen und Schwierigkeiten herausgestellt.

Wenn die Druckübertragung auf die Behälterwand über den flüssigen Stickstoff als Medium erfolgt, erfordert dies die Verwendung aufwendiger, wärmeisolierter Einrichtungen wie Kryopumpen, isolierten Rohrleitungen und Kryobehältern. Bewußt erzeugte oder unvermeidlich entstehende Gaspolster im Behälter oder seinen Zuleitungen erhöhen das Sicherheitsrisiko bei einem eventuellen Versagen des Behälters während des Kryostreckprozesses. Dazu kommt, daß auch der flüssige Stickstoff bei den relativ hohen erforderlichen Streckdrücken (einige 100 bar) selbst eine merkliche Kompressibilität besitzt, was die bei einem Versagen freigesetzte Energie deutlich erhöht. Deswegen sind für das Kryostrecken aufwendige und die technische Anwendung des Verfahrens behindernde Sicherheitseinrichtungen erforderlich.

Der Erfindung liegt daher die Aufgabe zugrunde, das Verfahren zur Herstellung von Druckgasbehältern aus austenitischen Stählen durch Kryoverformung so zu verbessern, daß es weder die bei gleichzeitiger Verwendung des Kühlmittels als Druckmittel genannten Nachteile aufweist, noch die bei Verwendung eines eigenen Druckmittels beschriebenen Schwierigkeiten auftreten.

Ausgehend von dem im Oberbegriff des Anspruches 1 berücksichtigten Stand der Technik ist diese Aufgabe erfindungsgemäß gelöst mit den im kennzeichnenden Teil des Anspruches 1 angegebenen Merkmalen.

Eine vorteilhafte Weiterbildung der Erfindung ist im Unteranspruch angegeben.

Das gemäß der Erfindung verwendete Trichlorfluormethan CFCl₃, welches als Kältemittel unter der Bezeichnung R11 bekannt ist, besitzt Eigenschaften, die seinen Einsatz als separates, vom Kühlmittel unabhängiges Druckmittel ermöglichen, obwohl dies aufgrund des Temperaturbereiches, in dem es als Flüssigkeit vorliegt, eigentlich nicht zu erwarten ist.

Trichlorfluormethan erstarrt bei einer Temperatur, die wegen der zweckmäßigen Verwendung von flüssigem Stickstoff als Kühlmittel deutlich über der Temperatur liegt, bei der das Kryostrecken durchgeführt wird.

Bei Raumtemperatur ist es flüssig, so daß es mit einer normalen hydraulischen Pumpe in den zu verformenden Behälter gepreßt werden kann. Daß es diesen Aggregatzustand während des Kryostreckvorganges beibehalten kann, obwohl der zu verformende Behälter von außen mit flüssigem Stickstoff gekühlt wird, verdankt es seiner, im Vergleich zum Stahl, geringen Wärmeleitfähigkeit und großen spezifischen Wärme.
_{λ Stahl} (-196 °C) ∼ 6 [W/mK];λ _{CFCL₃(-120 °C)}<O.2 [W/mK]
cp _{Stahl} (-196 °C)=0.15 [J/gk];cp _{CFCl₃(-120 °C})=0.79[J/gK]
Durch diese Eigenschaften wird ein schneller Temperaturausgleich zwischen der von außen gekühlten Behälterwand und dem Druckmedium im Behälter verhindert.

Die Zeichnung veranschaulicht als Ausführungsbeispiel eine Einrichtung zur Durchführung des erfindungsgemäßen Verfahrens in schematischer Form.

Der zu verformende Druckgasbehälter 1 befindet sich in einer isolierten Kühlkammer 2, in welcher er auf die für die Martensitbildung erforderliche Temperatur abgekühlt wird. Als Kühlmittel dient flüssiger Stickstoff, der durch die Leitung 3 und Düsen 4 in die Kühlkammer 2 eingesprüht wird, wo er verdampft. Die erreichte Temperatur wird durch das Thermometer 5 angezeigt. Erfindungsgemäß wird der erforderliche Verformungsdruck mit CFCl₃ als Druckmittel aufgebracht, welches einem Reservoir 6 entnommen und mittels der Pumpe 7 über die Leitung 8 in das Innere des Behälters 1 gedrückt wird. Der Druck wird durch das Manometer 9 angezeigt.

Der gefüllte Druckgasbehälter 1 ist mit einem lösbaren, druckdichten Verschluß 10 verschlossen und über eine bis in die Behältermitte ragendes Füllrohr 11 mit der Pumpe 7 und der Leitung 8 verbunden. Am Eintritt in den Druckgasbehälter 1 besitzt das Füllrohr 11 eine thermische Isolierung 12, die ein Einfrieren des Druckmittels verhindert. Die für die Durchführung des erfindungsgemäßen Verfahrens erforderlichen Sicherheitsvorkehrungen gehen über das bei routinemäßig durchgeführten Wasserdruckprüfungen von Behältern übliche Maß nicht hinaus.

Da CFCl₃ eine deutlich geringere Wärmeleitfähigkeit als der Behälterstahl besitzt, kann während des Verformungsprozesses nur eine mit der Behälterinnenoberfläche unmittelbar in Berührung kommende Randschicht erstarren. Es ist daher auch möglich, die Kühlkammer 2 durch ein mit flüssigem Stickstoff gefülltes Dewargefäß zu ersetzen, in welches der Behälter 1 eintaucht. Das erfindungsgemäße Verfahren kann selbst unter diesen extremen Bedingungen durchgeführt werden, sofern man darauf achtet, daß der Behälter 1 nicht länger als während der für die Verformung erforderlichen Zeit in den flüssigen Stickstoff eintaucht.

## Patentansprüche

1. Verfahren zur Herstellung eines Druckgasbehälters (1) aus austenitischen Stählen durch Kryoverformung, bei dem der Druckgasbehälter durch ein tiefkaltes Kühlmittel unter die jeweilige Martensitumwandlungstemperatur (Md; Ms) abgekühlt und durch Einleiten eines Druckmittels in das Behälterinnere zur gewünschten Größe aufgeweitet wird,
dadurch gekennzeichnet,
daß als Druckmittel Trichlorfluormethan (CFCl₃) verwendet wird.

2. Verfahren nach Anspruch 1,
dadurch gekennzeichnet,
daß die Abkühlung durch Stickstoff erfolgt.

## Claims

1. Process for the production of a pressurised gas vessel (1) from austenitic steels by cryoforming, in which process the pressurised gas vessel is cooled by means of a low-temperature coolant to below the particular martensite transition temperature (Md; Ms) and widened to the desired size by passing a pressurising agent into the interior of the vessel, characterised in that the pressurising agent used is trichlorofluoromethane (CFCl₃).

2. Process according to Claim 1, characterised in that the cooling is effected by nitrogen.

## Revendications

1. Procédé pour la fabrication d'un récipient pour gaz comprimé (1) en aciers austénitiques par formage cryogénique, dans lequel on refroidit le récipient pour gaz comprimé au-dessous de la température de transformation martensitique respective (Md, Ms) au moyen d'un réfrigérant cryogénique, et on l'élargit à la taille désirée par introduction d'un agent de pression à l'intérieur du récipient, caractérisé en ce que l'on utilise en tant qu'agent de pression du trichlorofluorométhane.

2. Procédé selon la revendication 1, caractérisé en ce que le refroidissement est effectué au moyen d'azote.
